# EUROPÄISCHE PATENTSCHRIFT

(11) **EP 0 175 934 B1**
(45) Veröffentlichungstag und Bekanntmachung des Hinweises auf die Patenterteilung: **29.06.1988**
(21) Anmeldenummer: 85110607.0
(22) Anmeldetag: 23.08.1985
(51) Int. Cl.: C22C 35/00

(54) **Impflegierung auf Basis von Ferrosilicium oder Silicium und Verfahren zu ihrer Herstellung**
Inoculating alloy based on ferro-silicon or on silicon, and process for the manufacture thereof
Alliage d'inoculation à base de ferrosilicium ou de silicium et procédé de fabrication

(30) Priorität: 13.09.1984 DE 3433610
(43) Veröffentlichungstag der Anmeldung: 02.04.1986
(73) Patentinhaber: SKW Trostberg Aktiengesellschaft, 83308 Trostberg (DE)
(72) Erfinder: Bruckmann, Heinz, D-8221 Tacherting (DE); Wolfsgruber, Friedrich, D-8221 Tacherting (DE); Weiser, Ernst Anton, D-8261 Unterneukirchen (DE)
(74) Vertreter: Weickmann, Heinrich, Dipl.-Ing.

(56) Entgegenhaltungen:
- DE-A- 1 433 429
- SU-A- 544 706
- US-A- 3 272 623
- CHEMICAL ABSTRACTS, Band 78, Nr. 8, 26. Februar 1973, Seite 216, Nr. 46931t, Columbus, Ohio, US

## Beschreibung

Die vorliegende Erfindung betrifft eine Impflegierung auf Basis von Ferrosilicium bzw. Silicium zur Herstellung von Gußeisen mit Lamellen-, Kompakt- oder Kugelgraphit sowie ein Verfahren zu ihrer Herstellung.

Gußeisen enthält neben Silicium als Hauptlegierungselement Kohlenstoff in einer Menge von ca. 2 bis 4 %. Durch Zusatz bestimmter Modifikationslegierung wie z. B. FeSiMg, FeSiTi, FeTi oder reiner Metalle wie z. B. Magnesium gelingt es, den Kohlenstoff in kompakten oder kugeligen Graphit zu überführen. Dieser in unterschiedlicher Form vorliegende Graphit wirkt sich sehr stark auf die Festigkeit, Zähigkeit und Wärmeleitfähigkeit des Gußeisens aus. Zur Verbesserung dieser Eigenschaften ist es bekannt, zusätzlich Impflegierungen anzuwenden, die als Keimbildner wirken. Bei zu geringer Anzahl von Keimbildnern und/oder entsprechend schneller Abkühlungsgeschwindigkeit des flüssigen Eisens entsteht bevorzugt die frei ausgeschiedene intermetallische Verbindung Fe₃C, auch als Carbid oder Zementit bezeichnet, welche sich in erhöhtem Maße nachteilig auf die Eigenschaften des Gußeisens auswirkt. Durch Zugabe von Impflegierungen unmittelbar vor dem Agießen des Gußeisens kann erreicht werden, daß diese Carbide nicht ausgeschieden werden.

Die eigentlichen impfwirksamen Substanzen wie z. B. Ca, Al, Mg, Zr oder Ba sind bei den meisten bekannten Impflegierungen in Ferrosilicium enthalten. Der Calciumgehalt beträgt dabei 1 bis 3 % und der Aluminiumgehalt 1 bis 2 %, da Calcium und Aluminium die Wirkung der anderen Elemente positiv beeinflußt.

Aus der DE-A-2 14 33 429 sind Impflegierungen auf Basis von Ferrosilicium bekannt, die als impfwirksame Substanz Strontium in einer Menge von 1 bis 4 % enthalten.

Aus der US-A-3,272,623 sind Impflegierungen auf Ferrosilicium-Basis bekannt, die neben Barium, Zirkonium, Aluminium und 0,5 bis 4 % Calcium auch noch 2 bis 7 % Mangan enthalten.

Chemical Abstracts, Band 78/8, Seite 216, Nr 46931 t beschreibt die Herstellung von Impflegierungen auf der Basis von Ferrosilicium, wobei Barium in Form von Bariumverbindungen zugesetzt wird; der Ca-Gehalt beträgt 2,4 %.

Nachteilig bei den bisher bekannten Impflegierungen sind die noch nicht befriedigende Unterdrückung der Carbidausscheidung sowie die meist technisch aufwendigen Verfahren zu ihrer Herstellung.

Der Erfindung liegt die Aufgabe zugrunde, eine Impflegierung auf Basis von Ferrosilicium bzw. Silicium für die Herstellung von Gußeisen mit Lamellen-, Kompakt-oder Kugelgraphit zur Verfügung zu stellen, welche die genannten Nachteile der bekannten Impflegierungen nicht oder in geringerem Maße aufweist.

Diese Aufgabe wird erfindungsgemäß gelöst durch eine Impflegierung mit einem Gehalt an
(a) Barium und/oder Zirkonium zwischen 0,1 und 10%
(b) Aluminium weniger als 2,0 % und
(c) Calcium weniger als 0,3 %.

Es hat sich überraschenderweise gezeigt, daß die erfindungsgemäße Impflegierung die Carbidausscheidung in wirkungsvoller Weise unterdrückt, obwohl der Aluminium-und Calciumgehalt sehr niedrig ist. Dies war nicht vorhersehbar weil man bisher davon ausging, daß Aluminium und Calcium die Wirkung der Elemente Barium und Zirkonium positiv beeinflußt.

Der Gehalt an Barium und/oder Zirkonium beträgt bevorzugt 0,4 bis 1,5 %. Bei einem Gehalt von unter 0,1 % dieser Elemente läßt die Wirkung der Legierung sehr stark nach, während oberhalb von 10 % keine weitere Verbesserung mehr nachweisbar ist. Es ist für die Erfindung wesentlich, daß die Gehalte an Aluminium und Calcium möglichst niedrig sind. Der Aluminiumgehalt liegt vorzugsweise unter 1,0 %, während der Calciumgehalt vorzugsweise unter 0,1 % liegt.

Die Legierungsbestandteile Barium und/oder Zirkonium müssen gemäß der Erfindung nicht unbedingt in metallischer Form in der Legierung vorliegen, sondern sie können auch teilweise in nichtmetallischer, beispielsweise oxidischer Form vorhanden sein, ohne daß sich bezüglich der keimbildenden Wirkung dadurch negative Ergebnisse feststellen lassen. Dies hat direkte Konsequenzen für die Herstellung der erfindungsgemäßen Legierung, die sich in technisch einfacher Weise durchführen läßt, indem man lediglich eine Barium- und/oder Zirkoniumverbindung in geschmolzenes Ferrosilicium oder Silicium einbringt. Es ist dabei nicht unbedingt erforderlich aber günstig, gleichzeitig ein Reduktionsmittel in die Schmelze einzutragen. Auf diese Weise wird das Verfahren sehr unkompliziert und folglich auch sehr kostengünstig. Es ist zwar anzunehmen, daß ein Teil der in die Ferrosilicium- oder Siliciumschmelze eingebrachten nichtmetallischen Barium- und/oder Zirkoniumverbindungen durch vorhandene metallische Reduktionsmittel wie z. B. Calcium und Aluminium reduziert wird, doch wird der überwiegende Teil dieser Verbindungen trotzdem in nichtmetallischer Form in der Legierung vorliegen.

Als Barium- oder Zirkoniumverbindungen sind prinzipiell alle Verbindungen dieser Elemente geeignet. Sauerstoffhaltige Verbindungen von Barium und Zirkonium haben sich als besonders vorteilhaft erwiesen, wobei insbesondere das Carbonat, Oxid, Hydroxid oder Sulfat eingesetzt wird. Die Menge der eingesetzten Verbindungen richtet sich allein nach dem gewünschten Barium und/oder Zirkoniumgehalt in der Legierung.

Will man aus bestimmten Gründen den Gehalt an metallischem Barium und/oder Zirkonium in der Legierung möglichst hoch einstellen, so wird vorzugsweise zusätzlich zur Barium- oder Zirkoniumverbindung ein Reduktionsmittel eingesetzt. Als Reduktionsmittel eignen sich die üblichen kohlenstoffhaltigen Verbindungen wie Calciumcarbid oder Graphit ebenso wie die metallischen oder metallhaltigen Erdalkaliverbindungen wie Calcium, Magnesium, Calciumsilicium oder Ferrosiliciummagnesium. Das Gewichtsverhältnis von Barium- und/oder Zirkoniumverbindung zu Reduktionsmittel hängt vom gewünschten Metallgehalt an Barium bzw. Zirkonium in der herzustellenden Impflegierung ab. In der Regel setzt man das Reduktionsmittel in stöchiometrischer bzw. unterstöchiometrischer Menge ein.

Gemäß einer weiteren Ausführungsform der Erfindung kann auch ohne Reduktionsmittel der Gehalt an metallischem Barium und/oder Zirkonium in der Legierung relativ hoch eingestellt werden durch die Verwendung einer Vorlegierung bestehend aus vorzugsweise 5 bis 40 % metallischem Barium und/oder Zirkonium, die der Ferrosilicium- bzw. Siliciumschmelze zugesetzt wird.

Die Herstellung der Impflegierung kann in einer üblichen Vorrichtung wie z. B. einem Induktionsofen oder Niederschachtofen erfolgen.

Die Vorteile der erfindungsgemäßen lmpflegierung, die dem Gußeisen in Mengen von 0,05 bis 1 Gew.-% bezogen auf das Gußeisen zugesetzt wird, sind gute keimbildende Eigenschaften und somit gute Unterdrückung der Carbidausscheidung sowie ihre technisch einfache und kostengünstige Herstellung. Gegenstand der Erfindung ist deshalb auch die Verwendung der erfindungsgemäßen Impflegierung für die Herstellung von Gußeisen.

Die nachfolgenden Beispiele sollen die Erfindung näher erläutern.

### Beispiel 1:

Im 10 kg fassenden rinnenlosen Induktionsofen wurden 3,3 kg FeSi 75, 1,4 kg Stahlschrott und 4,7 kg Silicium eingeschmolzen. Danach wurde 240 g BaC0₃, vermischt mit 80 g CaC₂, dem flüssigen FeSi 75 zugegeben.

Das anschließend gebrochene Rohmaterial ergab folgende Analyse:
% Si 74,2
% Fe 24,1
% Ba 0,59
% Al 0,17
% Ca 0,14

Diese Legierung wurde in einer Gießerei mit der FeSiSr-Legierung folgender

Zusammensetzung
Fe 23,3 Sr 0,8
Si 75,0 Ca 0,08 AI 0.35

nach folgendem Schema verglichen:

Vom Induktionsofen wird 1 t Gußeisen mit Lamellengraphit in die Transportpfanne gefülllt. Jeweils 250 kg kommen dann in die Gießpfanne. Wechselweise kann dann während des Füllvorganges FeSiSr oder die erfindungsgemäße FeSiBa-Legierung dem Gießstrahl zugegeben werden. Die Zugabemenge betrug 0,3 Gewichtsprozente und die Eisentemperatur lag bei 1400° C.

Sofort nach der Zugabe wurde eine gegen eine Kupferplatte abgegossene sogenannte Abkühl - oder Abschreckprobe genommen und die Carbidausscheidung verglichen und in mm gemessen.
Pfanne 1:
   FeSiBa 3 mm
   FeSiSr 3 mm
   nicht behandelt 10 mm
Pfanne 2:
   FeSiBa 3mm
   FeSiSr 5 mm

### Beispiel 2:

Im 10 kg-fassenden rinnenlosen Induktionsofen wurden vier Proben zu je 9,5 kg FeSi 75 eingeschmolzen. Dieser Schmelze wurden 500 g BaC0₃ und 35 g Graphit zugegeben.

Das Rohmaterial wurde auf 0,8 - 10 mm gebrochen und analysiert:

Wie unter Beispiel 1 beschrieben, zeigten die Abkühlproben und Abkühlkurven, daß alle Schmelzen eine gute Unterdrückung der Carbidausscheidung aufwiesen, wobei die Proben 2 und 4 besonders gute Ergebnisse erzielten.

### Beispiel 3

Im 10 kg-fassenden rinnenlosen Induktionsofen wurden drei Proben a, b, c von FeSi 75-Schmelzen hergestellt.

Danach wurden in diese Schmelzproben folgende Komponenten eingerührt:

Probe Komponeten
a) 400 g BaC0₃ zusammen mit 133 g CaC₂
b) 313 g FeSiZr 35,
c) 160 g BaC0₃, 54 g CaC₂ und 125 g FeSiZr 35.

Anschließend wurde das Rohmaterial gebrochen und analysiert:

Proben vom Gußeisen wie unter Beispiel 1 beschrieben, wurden genommen und die Carbidbildung gemessen:
Pfanne 1 Probe a) 7 mm Probe a) 7 mm
Pfanne 2 Probe b) 5 mm Probe b) 3 mm
Pfanne 3 Probe c) 2 mm
Pfanne 4 Probe c) 3 mm Probe c) 4 mm

### Beispiel 4

Im 10 kg-fassenden rinnenlosen Induktionsofen wurden zwei Proben FeSi 75 eingeschmolzen und
a) 400 g BaC0₃, mit 27 g Graphit
b) 1230 g BaC0₃, eingerührt.

Anschließend wurde das Rohmaterial gebrochen und analysiert:

Proben vom Gußeisen wie unter Beispiel 1 beschrieben wurden genommen und die Carbidbildung gemessen:
Pfanne 1 Probe a) 2 mm Probe b) 1,5 mm
Pfanne 2 Probe a) 3 mm Probe b) 1,5 mm
Pfanne 3 Probe a) 2 mm Probe a) 1mm
Pfanne 4 Probe b) 1 mm Probe b) 1mm

## Patentansprüche

1. Impflegierung auf Basis von Ferrosilicium oder Silicium für die Herstellung von Gußeisen mit Lamellen-, Kompakt- oder Kugelgraphit mit einem Gehalt an
(a) Barium und/oder Zirkonium zwischen 0,1 und 10%,
(b) Aluminium, weniger als 2,0 % und
(c) Calcium, weniger als 0,3 %.

2. Impflegierung nach Anspruch 1, dadurch gekennzeichnet, daß der Gehalt an Barium und/oder Zirkonium 0,4 bis 1,5 % beträgt.

3. Impflegierung nach den Ansprüchen 1 und 2, dadurch gekennzeichnet, daß der Aluminiumgehalt weniger als 1,0 % beträgt.

4. Impflegierung nach den Ansprüchen 1 bis 3, dadurch gekennzeichnet, daß der Calciumgehalt weniger als 0,1 % beträgt.

5. Impflegierung nach den Ansprüchen 1 bis 4, dadurch gekennzeichnet, daß das Barium und/oder Zirkonium teilweise in nichtmetallischer Form in der Legierung vorliegt.

6. Impflegierung nach den Ansprüchen 1 bis 5, dadurch gekennzeichnet, daß das Barium und/oder Zirkonium in oxidischer Form in der Legierung vorliegt.

7. Verfahren zur Herstellung der Impflegierung nach einem der Ansprüche 1 bis 6, dadurch gekennzeichnet, daß man eine Barium- und/oder Zirkoniumverbindung in geschmolzenes Ferrosilicium oder Silicium einbringt.

8. Verfahren nach Aspruch 7, dadurch gekennzeichnet, daß man als Barium- und/oder Zirkoniumverbindung sauerstoffhaltige Verbindungen dieser Elemente einsetzt.

9. Verfahren nach Anspruch 8, dadurch gekennzeichnet, daß man als sauerstoffhaltige Verbindung das Carbonat, Oxid, Hydroxid oder Sulfat verwendet.

10. Verfahren nach Anspruch 7, dadurch gekennzeichnet, daß man als Barium- und/oder Zirkoniumverbindung eine Vorlegierung verwendet, die 5 bis 40 % Barium und/oder Zirkonium enthält.

11. Verfahren nach einem der Ansprüche 7 bis 9, dadurch gekennzeichnet, daß man die Barium-und/oder Zirkoniumverbindung zusammen mit einem Reduktionsmittel in die Schmelze einbringt.

12. Verfahren nach Anspruch 11, dadurch gekennzeichnet, daß man als Reduktionsmittel kohlenstoffhaltige Verbindungen wie Calciumcarbid oder Graphit verwendet.

13. Verfahren nach Anspruch 11, dadurch gekennzeichnet, daß man als Reduktionsmittel metallische oder metallhaltige Erdalkaliverbindungen wie Calcium, Magnesium, Calciumsilicium oder Ferrosiliciummagnesium verwendet.

14. Verfahren nach den Ansprüchen 12 und 13, dadurch gekennzeichnet, daß man das Reduktionsmittel in stöchiometrischer oder unterstöchiometrischer Menge bezogen auf die Barium- und/oder Zirkoniumverbindung einsetzt.

15. Verwendung der Impflegierung nach den Ansprüchen 1 bis 6, dadurch gekennzeichnet, daß man sie einer Gußeisenschmelze in einer Menge von 0,05 bis 1 Gew.-%, bezogen auf die Menge des Gußeisens, zusetzt.

## Claims

1. Seeding alloy based on ferrosilicon or silicon for the production of cast iron with lamellar, compact or spheroidal graphite with a content of
(a) barium and/or zirconium between 0.1 and 10 %
(b) aluminium, less than 2.0 % and
(c) calcium, less than 0.3 %.

2. Seeding alloy according to claim 1, characterised in that the content of barium and/or zirconium amounts to 0,4 to 1,5 %.

3. Seeding alloy according to claims 1 and 2, characterised in that the aluminium content amounts to less than 1,0 %.

4. Seeding alloy according to claims 1 and 3, characterised in that the calcium content amounts to less than 0,1 %.

5. Seeding alloy according to claims 1 to 4, characterised in that the barium and/or zirconium is partly present in the alloy in non-metallic form.

6. Seeding alloy according to claims 1 to 5, characterised in that the barium and/or zirconium is present in alloy in oxidic form.

7. Process for the production of the seeding alloy according to claims 1 to 6, characterised in that one introduces a barium and/or zirconium compound into molten ferrosilicon or silicon.

8. Process according to claim 7, characterised in that, as barium and/or zirconium compound, one uses oxygen-containing compounds of these elements.

9. Process according to claim 8, characterised in that, as oxygen-containing compound, one uses the carbonate, oxide, hydroxide or sulphate.

10. Process according to claim 7, characterised in that, as barium and/or zirconium compound, one uses a pre-alloy which contains 5 to 40 % barium and/or zirconium.

11. Process according to one of claims 7 to 9, characterised in that one introduces the barium and/or zirconium compound, together with a reducing agent, into the melt.

12. Process according to claim 11, characterised in that, as reducing agent, one uses compounds such as calcium carbide or graphite.

13. Process according to claim 11, characterised in that, as reducing agent, one uses metallic or metal-containing alkaline earth metal compounds, such as calcium, magnesium, calcium-silicon or ferrosilicon.

14. Process according to claims 12 and 13, characterised in that one uses the reducing agent in stoichiometric or sub-stoichiometric amount, referred to the barium and/or zirconium compound.

15. Use of the seeding alloy according to claim 1 to 6, characterised in that one adds it to a cast iron melt in an amount of 0,05 to 1 wt. %, referred to the amount of the cast iron.

## Revendications

1. Alliage d'inoculation à base de ferrosilicium ou de silicium pour la préparation de fonte avec du graphite lamellaire, compact ou sphéroïdal, ayant une teneur en:
a) baryum et/ou zirconium comprise entre 0,1 et 10 %
b) aluminium, inférieure à 2,0 %, et
c) calcium, inférieure à 0,3 %.

2. Alliage d'inoculation suivant la revendication 1, caractérisé en ce que la teneur en baryum et/ou en zirconium est de 0,4 à 1,5 %.

3. Alliage d'inoculation suivant les revendications 1 et 2, caractérisé en ce que la teneur en aluminium est inférieur à 1,0 %.

4. Alliage d'inoculation suivant les revendications 1 à 3, caractérisé en ce que la teneur en calcium est inférieur à 0,1 %.

5. Alliage d'inoculation suivant les revendications 1 à 4, caractérisé en ce que le baryum et/ou le zirconium sont partiellement présents dans l'alliage sous forme non métallique.

6. Alliage d'inoculation suivant les revendications 1 à 5, caractérisé en ce que le baryum et/ou le zirconium sont présents dans l'alliage sous forme d'oxyde.

7. Procédé de préparation de l'alliage d'inoculation suivant l'une des revendications 1 à 6, caractérisé en ce qu'on introduit un composé du baryum et/ou du zirconium dans du ferrosilicium ou du silicium fondu.

8. Procédé suivant la revendication 7, caractérisé en ce qu'on utilise comme composés du baryum et/ou du zirconium, des composés oxygénés de ces éléments.

9. Procédé suivant la revendication 8, caractérisé en ce qu'on utilise comme composés oxygénés le carbonate, l'oxyde, l'hydroxyde ou le sulfate.

10. Procédé suivant la revendication 7, caractérisé en ce qu'on utilise comme composés du baryum et/ou du zirconium, un préalliage qui contient 5 à 40 % de baryum et/ou de zirconium.

11. Procédé suivant l'une des revendications 7 à 9, caractérisé en ce qu'on introduit le composé du baryum et/ou du zirconium en même temps qu'un réducteur dans la masse fondue.

12. Procédé suivant la revendication 11, caractérisé en ce qu'on utilise comme réducteur des composés carbonés tels que le carbure de calcium ou le graphite.

13. Procédé suivant la revendication 11, caractérisé en ce qu'on utilise comme réducteurs des composés alcalino-terreux métalliques ou contenant un métal, tels que le calcium, le magnésium, le calciumsilicium ou le ferrosiliciummagnésium.

14. Procédé suivant les revendications 12 et 13, caractérisé en ce qu'on utilise un réducteur dans une quantité stoechiométrique ou inférieure à la quantité stoechiométrique par rapport aux composés du baryum et/ ou du zirconium.

15. Utilisation de l'alliage d'inoculation suivant les revendications 1 à 6, caractérisée en ce qu'on les ajoute à une masse fondue de fonte dans une quantité de 0,05 à 1 % en poids par rapport à la quantité de fonte.
